# EUROPÄISCHE PATENTSCHRIFT

(11) **EP 0 074 059 B1**
(45) Veröffentlichungstag und Bekanntmachung des Hinweises auf die Patenterteilung: **26.10.1988**
(21) Anmeldenummer: 82107992.8
(22) Anmeldetag: 31.08.1982
(51) Int. Cl.: A24B 3/18

(54) **Verfahren zur Verbesserung der Füllfähigkeit von Tabakmaterial**
Method of improving the filling capacity of tobacco material
Procédé d'amélioration du pouvoir de remplissage de tabac

(30) Priorität: 05.09.1981 DE 3135283; 03.12.1981 DE 3147846
(43) Veröffentlichungstag der Anmeldung: 16.03.1983
(73) Patentinhaber: B.A.T. Cigarettenfabriken GmbH, D-20354 Hamburg (DE)
(72) Erfinder: Weiss, Arno, Dipl.-Ing., D-2071 Delingsdorf (DE); Ulrich, Jörn, Dr., D-2081 Bönningstedt (DE)
(74) Vertreter: Glawe, Delfs, Moll & Partner

(56) Entgegenhaltungen:
- DE-A- 2 637 124
- GB-A- 1 381 203
- US-A- 3 357 436
- US-A- 3 678 939
- US-A- 3 734 104

## Beschreibung

Die Erfindung betrifft ein Verfahren zur Verbesserung der Füllfähigkeit von Tabakmaterial durch Expansion des feuchten Tabakmaterials durch Druckreduktion und anschliessende Trocknung auf Verarbeitungsfeuchte.

Aus der nicht-vorveröffentlichten EP-A-0 074 534 mit Priorität vom 16. September 1981 ist ein Verfahren der eingangs genannten Art bekannt, das jedoch mit erheblich längeren Expansionszeiten arbeitet.

Die Erfindung ist auf ein Verfahren der eingangs genannten Art gerichtet, bei dem Tabakmaterial in feuchtem Zustand innerhalb einer extrem kurzen Zeitspanne einer Druckreduktion bei gleichzeitiger starker Temperaturerhöhung unterworfen wird. Die dabei auftretende schlagartige Verdampfung der enthaltenen Flüssigkeit, insbesondere Wasser und/oder andere leicht verdampfbare unbedenkliche organische Lösungsmittel, führt zu einer Füllfähigkeitsverbesserung des Tabakmaterials um 30 bis 100%, ohne dass die Tabakzellstruktur nennenswert zerstört wird. Die Struktur bleibt trotz des hohen Expansionsergebnisses auch bei der weiteren Verarbeitung des Tabakmaterials erhalten. Unter Tabakmaterial im Sinne der Erfindung ist insbesondere geschnittenes Rippen-und/oder Blattmaterial zu verstehen, weiterhin rekonstituierter Tabak.

Die vorgenannte Aufgabe wird erfindungsgemäss dadurch gelöst, dass das Tabakmaterial mit einem Feuchtegehalt von 18 bis 80 Gew.-% (Nassbasis) bei Temperaturen zwischen -80°C und 100°C in den Fusspunkt eines Freistrahls bzw. einer Düse gefördert und mittels eines eine Temperatur zwischen 50 und 1000 °C und einen Dampfgehalt zwischen 0 und 100 Gew.-% aufweisenden gasförmigen Mediums beschleunigt wird, wobei die Geschwindigkeit des gasförmigen Mediums am Fusspunkt des Freistrahls bzw. im engsten Querschnitt der Düse mindestens 20 m/s und die Dauer des Expansionsvorganges ¹/₁₀ bis ¹/₁₀₀₀ s beträgt.

Das Verfahren der Erfindung bietet insbesondere den Vorteil, dass die Expansionsanlage einen einfachen apparativen Aufbau aufweisen kann. Der Energiebedarf ist in Anbetracht des niedrigen Masseverhältnisses Transportgas/Tabakmaterial gering. Weiterhin kann mit dem Verfahren der Erfindung die Tabakexpansion in kontinuierlicher Verfahrensweise erfolgen.

Im Anschluss an die Expansion wird das Tabakmaterial in üblicher Weise auf Verarbeitungsfeuchte getrocknet. Normalerweise erfolgt die Trocknung bis auf einen Feuchtegehalt von 10 bis 16% (Nassbasis). Es ist jedoch auch möglich, das Tabakmaterial auf einen erheblich niedrigeren Feuchtegehalt zu trocknen, z. B. bis auf 2% (Nassbasis). Dadurch wird eine besonders beständige Fixierung der expandierten Struktur erzielt. Dabei ist es allerdings erforderlich, das so erhaltene stark getrocknete Tabakmaterial vor der Weiterverarbeitung auf einen Feuchtegehalt von 10 bis 16% (Nassbasis) aufzufeuchten.

Als gasförmiges Medium können Luft, Wasserdampf, Luft/Wasserdampfgemische mit einem Wasserdampfgehalt von 2 bis 80 Gew.-% Inertgase, z.B. Stickstoff oder Kohlendioxid, Kohlenwasserstoff oder Gemische derselben eingesetzt werden. Bevorzugt ist Wasserdampf, der je nach Prozessführung auch überhitzt werden kann.

Gemäss der Erfindung bringt man das Tabakmaterial in einen durch das gasförmige Medium gebildeten Freistrahl, wobei das Tabakmaterial entweder durch den Freistrahl selbst angesaugt oder an der im wesentlichen engsten Stelle einer geeigneten Düse, z.B. von einem Strahlpumpen-oder ähnlichen Typ, eingebracht wird. Die Begrenzung des Freistrahls kann auch durch eine feste Wand erfolgen. Durch die Saugwirkung des im allgemeinen turbulenten Freistrahls bzw. der Düse wird das Tabakmaterial in den Kern des Freistrahls bzw. der Düse gezogen und auf die Strömungsgeschwindigkeit des gasförmigen Mediums beschleunigt. Der im Kern des Freistrahls bzw. der Düse herrschende geringere Druck bewirkt bei gleichzeitigem Wärme- und Stoffaustausch die Expansion des Tabakmaterials. Mit zunehmendem Durchmesser des Freistrahls bzw. der Düse verringert sich die Strömungsgeschwindigkeit des gasförmigen Mediums und dazu korrespondierend die Geschwindigkeit des Tabakmaterials, wobei es z. B. bei waagerechter Anordnung des Freistrahls bzw. der Düse zur Separation von gasförmigem Medium und Tabakmaterial kommt. Das Tabakmaterial wird anschliessend in üblicher Weise getrocknet. Die Expansionsvorrichtung kann jedoch auch mit einem Trockner zu einer Einheit verbunden werden.

Die angegebene Strömungsgeschwindigkeit des gasförmigen Mediums von mindestens 20 m/s bezieht sich im wesentlichen auf den Strahlfuss; sie beträgt vorzugsweise mindestens 80 m/s.

Während bisher solche Verfahrensvarianten der Erfindung angesprochen wurden, bei der das Tabakmaterial in das bereits die Strömungsgeschwindigkeit von mindestens 20 m/s aufweisende gasförmige Medium eingebracht und somit auf die Strömungsgeschwindigkeit des Mediums beschleunigt wird, ist es auch möglich, das Tabakmaterial, insbesondere Tabakrippenschnitt, zusammen mit dem gasförmigen Medium zu beschleunigen. Vorzugsweise wird das Tabakmaterial zusammen mit dem gasförmigen Medium zunächst auf eine Geschwindigkeit von 6 bis 50 m/s gebracht, in einer Beschleunigungszone eines Expansionsreaktors innerhalb von höchstens ¹/₁₀ s auf eine Geschwindigkeit von mindestens 50 m/s beschleunigt, durch eine Zone konstanter Geschwindigkeit transportiert und anschliessend in einer Verzögerungszone des Expansionsreaktors abgebremst, wobei die Verweildauer des Tabakmaterials in der Zone konstanter Geschwindigkeit zwischen ¹/₁₀₀ und ¹/₁₀₀₀ s beträgt. Dabei beträgt das Verhältnis der Geschwindigkeit des gasförmigen Mediums bzw. des Tabakmaterials vor der Beschleunigungszone zur maximalen Geschwindigkeit in derselben mindestens 1 : 3, vorzugsweise mindestens 1 : 6. Die Beschleunigung des gasförmigen Mediums bzw. des Tabakmaterials erfolgt vorzugsweise in einer in dem Expansionsreaktor angeordneten Düse vom Venturi-Typ oder einer anderen geeigneten Düsenanordnung.

Allgemein gilt für sämtliche Verfahrensvarianten, dass das erreichte Expansionsergebnis umso besser ist, je grösser die Geschwindigkeit und die Temperatur des gasförmigen Mediums ist.

Das gasförmige Medium weist eine Temperatur von 50 bis 1000°C, insbesondere mindestens 100 °C auf. Da im allgemeinen die Temperatur des gasförmigen Mediums über derjenigen des Tabakmaterials liegt, findet ein gewisser Wärmeaustausch statt, der jedoch wegen der relativen kurzen Zeit, in der das Tabakmaterial und das Transportgas in Berührung kommen, in Bezug auf die Trocknung vernachlässigt werden kann.

Zwar ist aus der DE-A 2 637 124, insbesondere Fig. 3, die Anordnung einer Venturi-Düse am Ende einer Trocknungsstrecke für Tabakmaterial bekannt, eine Tabakexpansion kann hier jedoch auch nicht auftreten, da die genannte Venturi-Düse an einer Stelle der Vorrichtung angeordnet ist, wo bereits getrockneter Tabak vorliegt; der so getrocknete Tabak weist nicht mehr die für eine Expansion erforderliche Elastizität auf. Demgegenüber durchquert bei dem Verfahren der Erfindung der Tabak die Expansionsstrecke in feuchtem Zustand und wird erst anschliessend getrocknet.

Das Verfahren der Erfindung wird im folgenden anhand der Zeichnungen sowie an Ausführungsbeispielen näher erläutert. Es zeigen:
Fig. 1 ein Fliessschema für eine bevorzugte Verfahrensform;
Fig. 2 eine Düsenanordnung in schematischer Darstellung zur Verwendung in dem Verfahren gemäss Fig. 1;
Fig. 3 ein Fliessschema für eine andere Ausführungsform des Verfahrens der Erfindung;
Fig. 4 eine Expansionssektion zur Verwendung in dem Verfahren gemäss Fig. 3;
Fig. 5 eine unabhängig vom Trockner arbeitende Expansionssektion.

Gemäss Fig. 1 umfasst eine Vorrichtung zur Durchführung des Verfahrens der Erfindung eine Fördereinrichtung 1 für die Einführung von Tabakrippenschnitt 2 in den Aufgabeteil eines (horizontal oder vertikal angeordneten) Expansionsreaktors 3. Der Expansionsreaktor umfasst eine eingesetzte Düse vom Venturi-Typ oder eine andere geeignete Düsenanordnung mit einer Beschleunigungszone 4, einer Zone 5 konstanter Geschwindigkeit sowie eine Verzögerungszone 6. An den Expansionsreaktor schliesst sich ein üblicher Stromtrockner 7 mit angeschlossenem Separator 8 an. Das System kann in sich geschlossen sein; die Abdichtung zur Umgebung erfolgt aufgabeseitig durch eine nicht gezeigte Zellradschleuse und abnahmeseitig durch eine Zellradschleuse 9, durch die der expandierte Tabak aus dem System entfernt wird.

Die Zufuhr des Transportgases erfolgt über Ventile bzw. Klappen 10 und 11, z. B. Sattdampf bei 10 und Frischluft bei 11; das Abgas wird über eine Klappe 12 entfernt. Die Düsenanordnung (4, 5, 6) ist in vergrösserter Darstellung auch aus Fig. 2 ersichtlich. Für das Verfahren der Erfindung gelten die folgenden allgemeinen Verfahrensparameter:

Tabakmaterial mit einem Feuchtegehalt von 18 bis 80, insbesondere 30 bis 80, vorzugsweise 40 bis 80% (Nassbasis) wird bei Temperaturen zwischen -80°Cund +100 °C zusammen mit einem Heissgasstrom durch die Expansionsdüse gefördert. Der Heissgasstrom weist Temperaturen zwischen 50 und 1000°C auf; sein Dampfgehalt kann zwischen 0 und 100 Gew.% betragen. Die Heissgasstromgeschwindigkeit vor der Beschleunigungszone liegt zwischen 6 und 50 m/s: sie steigt im engsten Düsenquerschnitt auf mindestens 50 m/s. Der Heissgasmassenstrom ist 5 bis 36mal grösser als der Tabakmassenstrom. Die plötzliche Druckabsenkung in der Düse führt zur sogenannten Flashverdampfung aus der Einzelfaser heraus. Der extrem schnell entstehende Dampf bläht die Fasern auf. Die Energie zur Verdampfung des Wassers wird im wesentlichen aus der Tabakfaser selbst bezogen, d.h. die Temperatur des Tabakmaterials sinkt in der Expansionsdüse nur geringfügig. Der Expansionsvorgang dauert weniger als 0,1 s, insbesondere ¹/₁₀₀ bis ¹/₁₀₀₀ s.

Die Vorrichtung zur Durchführung des Verfahrens der Erfindung gemäss Fig. 3 umfasst neben der Fördereinrichtung 1 für das Tabakmaterial 2 einen Aufgabeteil 13 einer horizontal angeordneten Expansionssektion 14, die in der aus Fig. 4 ersichtlichen Weise aus einem Rohr 15 und Längsschlitzen 16 besteht. Die Längsschlitze bilden die Fusspunkte für einen Freistrahl 17. In der hier gezeigten Ausführungsform ist die Expansionsvorrichtung 15 im Einlass eines üblichen Stromtrockners 18 integriert, so dass der Freistrahl 17 das Tabakmaterial 2 direkt in den Stromtrockner 18 fördert. Zur Verbesserung der Strömungsführung vorgesehene Leitbleche sind nicht dargestellt. Das Tabakmaterial wird über den Separator 8 und die Zellradschleuse 9 aus dem Stromtrockner abgezogen.

Das System kann in sich geschlossen sein, die Abdichtung zur Umgebung erfolgt aufgabeseitig durch eine nicht gezeigte Zellradschleuse und abnahmeseitig durch die Zellradschleuse 9, durch die das expandierte Material aus dem System entfernt wird.

Die Zufuhr des gasförmigen Mediums erfolgt über ein Ventil 19; das Ventil 10 und die Klappen 11 und 12 dienen zur Einstellung des Trockners.

In Fig. 5 ist eine von der Trocknung entkoppelte Expansionsvorrichtung dargestellt. Das über eine Zellradschleuse 20 in das System eintretende Tabakmaterial trifft im wesentlichen senkrecht auf den Strahl 17, wird von diesem beschleunigt und expandiert sowie im wesentlichen horizontal zu einer nicht gezeigten, beliebig ausgestalteten Trocknereinrichtung weggeführt. Je nach Auslegung der Expansionsvorrichtung kann im System Überdruck oder Unterdruck herrschen.

Für das Verfahren der Erfindung gemäss Figur 3 gelten die folgenden allgemeinen Verfahrensparameter:

Tabakmaterial mit einem Feuchtegehalt von 18 bis 80, insbesondere 30 bis 80% (Nassbasis) wird bei Temperaturen zwischen 80° und 100°C in den Fusspunkt des Freistrahls bzw. einer Düse gefördert, vom gasförmigen Medium beschleunigt und anschliessend abgebremst sowie in einen Trockner geleitet. Das Treibgas weist Temperaturen zwischen 50 und 1000 °C auf; sein Dampfgehalt kann zwischen 0 und 100 Gew.-% betragen. Die Treibgasgeschwindigkeit im engsten Querschnitt der Düse bzw. am Fusspunkt des Freistrahls beträgt mindestens 20 m/s. Eine Obergrenze der Strömungsgeschwindigkeit ergibt sich allein aus praktischen Gesichtspunkten, sie kann z. B. bis zu 900 m/s betragen. Die plötzliche Druckabsenkung im Freistrahl bzw. in der Düse mit überlagerter Wärmezufuhr führt zur sogenannten Flashverdampfung aus der Einzelfaser heraus. Der Expansionsvorgang dauert weniger als 0,5 s, insbesondere ¹/₁₀ bis ¹/₁₀₀₀ s.

Die Erfindung wird im folgenden anhand von Ausführungsbeispielen näher erläutert.

### Beispiel 1

Für die Untersuchung des Verfahrens der Erfindung gemäss Fig. 1 wurde eine Pilotanlage im Technikumsmassstab verwendet. Die Abmessungen der Pilotanlage ergeben sich wie folgt: Grösste Kantenlänge des

Für die Versuchsdurchführung wurde die genannte Pilotanlage so eingestellt, dass der Rippenschnitt ohne Schleuse eingetragen werden konnte. Der zu behandelnde Rippenschnitt wurde mit kaltem Wasser auf ca. 45% (Nassbasis) angefeuchtet und bei Umgebungstemperatur (25°C) in den Eintrag gefördert. Der Massenstrom des Rippenschnitts betrug 25 kg/h, der Transportgasmassenstrom 300 kg/h. Das Verhältnis von Transportgas- zu Rippenschnittmassenstrom beträgt somit 12:1. Die Temperatur des Transportgasstroms am Rippenschnitteintrag betrug 340°C.

Es wurde ein Transportgasmassenstrom mit einem Dampfgehalt von 85 Massenprozent eingestellt. Im Querschnitt unmittelbar hinter dem Tabakeintritt wurde eine Geschwindigkeit von 22 m/s und im engsten Querschnitt der Entspannungsdüse eine Geschwindigkeit von 137,5 m/s gemessen. Hinter der Entspannungsdüse wurde der Rippenschnitt in der im übrigen üblichen Trocknungsstrecke auf 13% abgetrocknet. Die Ausschleusung erfolgte durch einen Zyklon. Der expandierte Rippenschnitt und ein zu Vergleichszwecken nur in einem Stromstrockner behandelter Rippenschnitt wurden 72 Stunden bei 60% relativer Luftfeuchtigkeit und 22 °C konditioniert (nach DIN 10 244). Die Füllkraftmessung erfolgte im Borgwaldt-Densimeter (Einwaage 10 g, Durchmesser des Messbechers 60 mm, Belastung 3000 g und 30 s).

Die Resthöhe des nach dem Stand der Technik behandelten Rippenschnitts betrug 14,8 mm; diejenige des nach dem Verfahren der Erfindung erhaltene betrug 23,7 mm, jeweils bei einer Feuchte von 12,6%; bestimmt nach der Ofenmethode: 3 h, 80 °C.

Die Zunahme der Füllfähigkeit des nach dem Verfahren der Erfindung behandelten Tabakrippenschnitts beträgt gegenüber dem Vergleichsprodukt nach dieser Methode ca. 60%.

### Beispiel 2

Der Versuch nach Beispiel 1 wurde mit Blattschnitt (20% Feuchte; Nassbasis) wiederholt. Wegen der geringeren Ausgangsfeuchte wurde der Tabakmassenstrom auf 80 kg/h erhöht und die Trocknertemperatur auf 250 °C abgesenkt. Es wurde eine Füllfähigkeitszunahme von 30% erhalten.

### Beispiel 3

Der Versuch nach Beispiel 1 wurde in der dort beschriebenen Pilotanlage wiederholt, wobei der Dampfgehalt des Transportgasmassenstroms auf 4 Massen-% reduziert wurde. Der zu behandelnde Rippenschnitt wurde mit kaltem Wasser auf ca. 45% (Nassbasis) angefeuchtet und bei Umgebungstemperatur (25°C) in den Eintrag gefördert. Der Massenstrom des Rippenschnitts betrug 25 kg/h; derjenige des Transportgases 300 kg/h. Daraus ergibt sich ein Verhältnis von Transportgas- zu Rippenschnittmassenstrom von 12:1. Die Temperatur des Transportgasmassenstroms am Rippenschnitteintrag betrug 340°C.

Aufgrund der Dichteänderung ergibt sich unmittelbar hinter dem Tabakeintritt eine Geschwindigkeit von 15 m/s und im engsten Querschnitt der Entspannungsdüse eine Geschwindigkeit von 93,8 m/s. Hinter der Entspannungsdüse wurde der Rippenschnitt in einer normalen Trocknungsstrekke auf 13% abgetrocknet. Die Ausschleusung erfolgt durch einen Zyklon. Die Konditionierung und Messung erfolgte analog Beispiel 1. Nach der benutzten Messmethode beträgt die Zunahme in der Füllfähigkeit für den erfindungsgemäss behandelten Tabakrippenschnitt 30%.

### Beispiel 4

Für die Untersuchung des Verfahrens der Erfindung gemäss Fig. 3 wurde eine halbtechnische Anlage verwendet. Die Abmessungen der Anlage ergeben sich wie folgt:

Die hier angegebenen Versuche wurden mit Rippenschnitt durchgeführt. Für die Versuchsdurchführung wurde die genannte Pilotanlage so eingestellt, dass der Rippenschnitt ohne Schleuse eingetragen werden konnte. Der zu behandelnde Rippenschnitt wurde mit kaltem Wasser auf ca. 45% (Nassbasis) angefeuchtet und bei Umgebungstemperatur (20°C) in den Eintrag gefördert. Der Massenstrom des Rippenschnitts betrug 100 kg/h. Als Treibgas wurde Sattdampf von 8 bar (t = 170,41 °C) verwendet. Der Treibdampfstrom betrug 300 kg/h. Das Verhältnis von Rippenschnitt- zu Treibdampfmassenstrom beträgt somit 1 : 3. Hinter dem Freistrahl wurde der Rippenschnitt in der im übrigen üblichen Trocknungsstrecke mit Luft bei einer Temperatur von 3400e auf 15% abgetrocknet. Die Ausschleusung erfolgte durch einen Zyklon. Der expandierte Rippenschnitt und ein zu Vergleichszwecken im Stromtrockner (ohne Freistrahl) behandelter Rippenschnitt wurde 72 Stunden bei 60% relativer Luftfeuchtigkeit und 22°C konditioniert (nach DIN 10 244). Die Füllkraftmessung erfolgte im Borgwaldt-Densimeter (Einwaage 10 g, Durchmesser des Messbechers 60 mm, Belastung 3000 g und 30s).

Die Resthöhe des nach dem Stand der Technik behandelten Rippenschnitts betrug 14,8 mm, diejenige des nach dem Verfahren der Erfindung erhaltene betrug 18,59 mm, jeweils bei einer Feuchte von 12,6%, bestimmt nach der Ofenmethode: 3 h, 80 °C. Die Zunahme der Füllfähigkeit des nach dem Verfahren der Erfindung behandelten Tabakrippenschnitts beträgt gegenüber dem Vergleichsprodukt nach dieser Methode ca. 25%.

### Beispiel 5

Der Versuch nach Beispiel 4 wurde in der dort beschriebenen Pilotanlage wiederholt, wobei der Treibdampfmassenstrom auf 80 kg/h reduziert und auf 300°C überhitzt wurde (ein grösserer Treibdampfmassenstrom konnte wegen des zur Verfügung stehenden Dampfüberhitzers nicht gefahren werden). Der zu behandelnde Rippenschnitt wurde mit kaltem Wasser auf ca. 45% (Nassbasis) angefeuchtet und bei Umgebungstemperatur (25°C) in den Fusspunkt des Freistrahls gefördert. Der Massenstrom des Rippenschnitts betrug 100 kg/h. Das Verhältnis von Rippenschnitt zu Treibdampfmassenstrom beträgt somit 1 : 0,8. Hinter dem Freistrahl wurde der Rippenschnitt in der Trocknungsstrecke bei einer Temperatur von 340 °C auf 15% abgetrocknet. Die Ausschleusung erfolgte durch einen Zyklon. Die Konditionierung und Messung erfolgte analog Beispiel 3. Nach der benutzten Messmethode beträgt die Zunahme in der Füllfähigkeit für den erfindungsgemäss behandelten Tabakrippenschnitt 30%.

## Patentansprüche

1. Verfahren zur Verbesserung der Füllfähigkeit von Tabakmaterial durch Expansion des feuchten Tabakmaterials durch Druckreduktion und anschliessende Trocknung auf Verarbeitungsfeuchte, dadurch gekennzeichnet, dass das Tabakmaterial mit einem Feuchtegehalt von 18 bis 80 Gew.-% (Nassbasis) bei Temperaturen zwischen 80°C und 100°C in den Fusspunkt eines Freistrahls bzw. einer Düse gefördert und mittels eines eine Temperatur zwischen 50 und 1000 °C und einen Dampfgehalt zwischen 0 und 100 Gew.-% aufweisenden gasförmigen Mediums beschleunigt wird, wobei die Geschwindigkeit des gasförmigen Mediums am Fusspunkt des Freistrahls bzw. im engsten Querschnitt der Düse mindestens 20 m/s und die Dauer des Expansionsvorganges ¹/₁₀ bis ¹/₁₀₀₀ s beträgt.

2. Verfahren nach Anspruch 1, dadurch gekennzeichnet, dass man das Tabakmaterial (2) durch den Freistrahl (17) ansaugt.

3. Verfahren nach Anspruch 1, dadurch gekennzeichnet, dass man das Tabakmaterial an der im wesentlichen engsten Stelle einer Düse vom Strahlpumpen-Typ einbringt.

4. Verfahren nach Anspruch 1, dadurch gekennzeichnet, dass man das Tabakmaterial zusammen mit dem gasförmigen Medium beschleunigt.

5. Verfahren nach Anspruch 4, dadurch gekennzeichnet, dass das Tabakmaterial (2) zusammen mit dem gasförmigen Medium auf eine Geschwindigkeit von 6 bis 50 m/s gebracht, in einer Beschleunigungszone (4) eines Expansionsreaktors innerhalb von höchstens ¹/₁₀ s auf eine Geschwindigkeit von mindestens 50 m/s beschleunigt, durch eine Zone (5) konstanter Geschwindigkeit transportiert und anschliessend in einer Verzögerungszone (6) des Expansionsreaktors, insbesondere auf die Ausgangsgeschwindigkeit, abgebremst wird, wobei die Verweildauer des Tabakmaterials in der Zone konstanter Geschwindigkeit (5) zwischen ¹/₁₀₀ und ¹/₁₀₀₀ s beträgt.

6. Verfahren nach Anspruch 4 oder 5, dadurch gekennzeichnet, dass das Verhältnis der Geschwindigkeit des gasförmigen Mediums bzw. des Tabakmaterials vor der Beschleunigungszone (4) zur maximalen Geschwindigkeit in derselben mindestens 1 : 3, vorzugsweise mindestens 1 : 6, beträgt.

7. Verfahren nach mindestens einem der Ansprüche 4 bis 6, dadurch gekennzeichnet, dass die Beschleunigung des gasförmigen Mediums bzw. des Tabakmaterials in einer in dem Expansionsreaktor angeordneten Düse vom Venturi-Typ erfolgt.

8. Verfahren nach mindestens einem der Ansprüche 1 bis 7, dadurch gekennzeichnet, dass das gasförmige Medium eine Temperatur von 50 bis 1000°C aufweist.

9. Verfahren nach mindestens einem der Ansprüche 1 bis 8, dadurch gekennzeichnet, dass das gasförmige Medium Luft, Wasserdampf, Inertgas, Kohlenwasserstoffe oder ein Gemisch derselben ist.

## Claims

1. A method of improving the filling capacity of tobacco material by expansion of the moist tobacco material by pressure reduction and subsequent drying to manufacturing humidity, characterised in that the tobacco material with a moisture content of from 18 to 80% by weight (wet basis) at temperatures between -80°C and 100°C is conveyed to the base of a free jet or nozzle and is accelerated by means of a gaseous medium having a temperature of between 50 and 1000°C and a vapour content of between 0 and 100% by weight, wherein the velocity of the gaseous medium at the base of the free jet or in the narrowest cross-section of the nozzle is at least 20 m/s and the duration of the expansion process is between ¹/₁₀ and ¹/₁₀₀₀ s.

2. A method according to Claim 1, characterised in that the tobacco material (2) is drawn in by the free jet (17).

3. A method according to Claim 1, characterised in that the tobacco material is introduced at substantially the narrowest point of a nozzle of jet- pump type.

4. A method according to Claim 1, characterised in that the tobacco material is accelerated together with the gaseous medium.

5. A method according to Claim 4, characterised in that the tobacco material (2) together with the gaseous medium is brought to a velocity of between 6 and 50 m/s, is accelerated in an acceleration zone (4) of an expansion reactor within at most ¹/₁₀ s to a velocity of at least 50 m/s, is conveyed through a zone (5) of constant velocity and, subsequently, is retarded in a deceleration zone (6) of the expansion reactor, in particular to the initial velocity, wherein the residence time of the tobacco material in the constant velocity zone (5) is between ¹/₁₀₀ and ¹/₁₀₀₀ s.

6. A method according to Claim 4 or 5, characterised in that the ratio of the velocity of the gaseous medium and/or of the tobacco material upstream of the acceleration zone (4) to the maximum velocity therein is at least 1 : 3, preferably at least 1 : 6.

7. A method according to at least one of Claims 4 to 6, characterised in that the acceleration of the gaseous medium and/or of the tobacco material takes place in a venturi-type nozzle arranged in the expansion reactor.

8. A method according to at least one of Claims 1 to 7, characterised in that the gaseous medium has a temperature of between 50 and 1000°C.

9. A method according to at least one of Claims 1 to 8, characterised in that the gaseous medium is air, water vapour, inert gas, hydrocarbons or a mixture thereof.

## Revendications

1. Procédé d'amélioration du pouvoir de remplissage de tabac par expansion du tabac humide par réduction de la pression, suivie de séchage au taux d'humidité de transformation, caractérisé en ce que le tabac ayant une teneur en humidité de 18 à 80% en poids (base mouillée) est introduit, à une température comprise entre -80°C et 100 °C, à la base d'un jet libre ou dans une buse et est accéléré au moyen d'un fluide gazeux présentant une température comprise entre 50 et 1000°C et une teneur en vapeur comprise entre 0 et 100% en poids, la vitesse du fluide gazeux à la base du jet libre ou dans la section la plus étroite de la buse s'élevant au moins à 20 m/s et la durée du processus d'expansion étant comprise entre ¹/₁₀ et ¹/₁₀₀₀ ^{s.}

2. Procédé selon la revendication 1, caractérisé en ce qu'on aspire le tabac (2) par le jet libre (17).

3. Procédé selon la revendication 1, caractérisé en ce qu'on introduit le tabac au point pratiquement le plus étroit d'une buse du type pompe à fluide moteur.

4. Procédé selon la revendication 1, caractérisé en ce qu'on accélère le tabac conjointement avec le fluide gazeux.

5. Procédé selon la revendication 4, caractérisé en ce que le tabac (2) avec le fluide gazeux est porté à une vitesse de 6 à 50 m/s, accéléré à une vitesse d'au moins 50 m/s, en l'espace de ¹/₁₀ s au maximum, dans une zone d'accélération (4) d'un réacteur d'expansion, transporté à travers une zone (5) de vitesse constante, puis freiné dans une zone de ralentissement (6) du réacteur d'expansion, en particulier à la vitesse initiale, la durée de séjour du tabac dans la zone de vitesse constante (5) étant comprise entre ¹/₁₀₀ et ¹/₁₀₀₀ s.

6. Procédé selon la revendication 4 ou 5, caractérisé en ce que le rapport de la vitesse du fluide gazeux ou du tabac avant la zone d'accélération (4) à la vitesse maximale dans celle-ci s'élève au moins à 1 : 3, de préférence au moins à 1 : 6.

7. Procédé selon l'une au moins des revendications 4 à 6, caractérisé en ce que l'accélération du fluide gazeux ou du tabac s'effectue dans une buse du type venturi disposée dans le réacteur d'expansion.

8. Procédé selon l'une au moins des revendications 1 à 7, caractérisé en ce que le fluide gazeux présente une température de 50 à 1000°C.

9. Procédé selon l'une au moins des revendications 1 à 8, caractérisé en ce que le fluide gazeux est l'air, la vapeur d'eau, un gaz inerte, des hydrocarbures ou un mélange de ceux-ci.
